# FASCICULE DE BREVET EUROPEEN

(11) **EP 3 575 421 B1**
(45) Date de publication et mention de la délivrance du brevet: **14.09.2022**
(21) Numéro de dépôt: 18175618.0
(22) Date de dépôt: 01.06.2018
(51) Int. Cl.: C22C 5/02, A44C 27/00

(54) **PIECE D'HORLOGERIE OU DE BIJOUTERIE OU DE JOAILLERIE EN ALLIAGE A BASE D'OR**
TEIL EINER UHR ODER EINES SCHMUCKSTÜCKES AUS EINER LEGIERUNG AUF BASIS VON GOLD
PIECE OF WATCHMAKING OR JEWELLERY MADE OF AN ALLOY BASED ON GOLD

(43) Date de publication de la demande: 04.12.2019
(73) Titulaire: Omega SA, 2502 Biel/Bienne (CH)
(72) Inventeur: DUBACH, Alban, 2502 Bienne (CH); KISSLING, Gregory, 2532 Macolin (CH); LAUPER, Stéphane, 2016 Cortaillod (CH); VINCENT, Denis, 2000 Neuchâtel (CH); VILLARD, Gaëtan, 1304 Cossonay (CH)
(74) Mandataire: ICB SA

(56) Documents cités:
- US-A1- 2015 345 001
- US-A1- 2017 306 446
- RAMAKRISHNA VENUGOPALAN ET AL: "Evaluation of restorative and implant alloys galvanically coupled to titanium", DENTAL MATERIALS, vol. 14, no. 3, 1 juin 1998 (1998-06-01), pages 165-172, XP055494304, AMSTERDAM, NL ISSN: 0109-5641, DOI: 10.1016/S0109-5641(98)00024-4
- MOHAMED F. AYAD: "Compositional stability and marginal accuracy of complete cast crowns made with as-received and recast type III gold alloy", JOURNAL OF PROSTHETIC DENTISTRY., vol. 87, no. 2, 1 février 2002 (2002-02-01), pages 162-166, XP055494302, AMSTERDAM, NL ISSN: 0022-3913, DOI: 10.1067/mpr.2002.121024

## Description

### Domaine de l'invention

L'invention concerne une pièce d'horlogerie ou de bijouterie ou de joaillerie fabriquée dans un alliage d'or.

L'invention concerne également un alliage à base d'or, dit or jaune 18 carats et plus particulièrement un tel alliage présentant des caractéristiques de ternissement et de décoloration améliorées.

L'invention concerne le domaine de la métallurgie des alliages d'or pour l'horlogerie, la bijouterie et la joaillerie.

### Arrière-plan de l'invention

Les ors jaunes 18 carats suivant la norme ISO 8654 représentent les alliages d'or les plus utilisés sur le marché horloger notamment pour la réalisation de pièces d'habillage horloger, typiquement des boites de montres, des bracelets, etc.. Malheureusement, les alliages d'or jaune d'aspect esthétique intéressant se ternissent ou se décolorent au cours du temps. Dans le cas du ternissement, la couleur passe du jaune à orange, bleue jusqu'à noire. Dans le cas de la décoloration, la couleur passe du jaune au jaune pâle. Ces phénomènes conduisent à des réclamations de clients insatisfaits de ces transformations. Tous ces phénomènes ont largement été étudiés.

Dans le cas du ternissement des métaux précieux, plusieurs études ont été lancées pour montrer l'implication des teneurs en cuivre et argent, l'influence des phases. L'addition d'éléments comme le zinc ou le germanium a été proposée pour améliorer la résistance au ternissement des alliages. Le zinc a malheureusement l'inconvénient de polluer les fours lors des coulées. Le germanium est un élément peu soluble dans l'or, créant des structures biphasées s'il est introduit en trop grande quantité.

Dans le cas de la décoloration, son origine a été aussi largement étudiée et décrite comme étant liée à la dissolution sélective du cuivre proche de la surface générant une augmentation de la concentration d'or à la surface jaunissant l'alliage. A ce propos, on connaît déjà les brevets EP 2954080 et EP 2776597 qui décrivent des alliages d'or rouge 18 carats qui résistent à la décoloration dans certaines conditions au porter.

Il n'existe par contre aucun alliage du marché d'or jaune qui a été développé avec des caractéristiques de ternissement et décoloration améliorées par rapport aux ors jaunes standard du marché.

Du document US 2017/0306446, on connaît des alliages d'or avec une résistance et une dureté améliorées d'au moins 280, 290 or 300 HV pour des coques d'appareils électroniques tels que des téléphones mobiles, des tablettes. Les alliages d'or jaune comprennent de l'or, de l'argent, du cuivre et du palladium.

Du document US 2015/0345001, on connaît un alliage pour la fabrication de composants horlogers ou de bijouterie avec en poids une concentration d'or de minimum 75%, de cuivre entre 5 et 21%, d'argent entre 0 et 21%, de fer entre 0.5 et 4% et de vanadium entre 0.1 et 2%.

### Résumé de l'invention

La présente invention a donc pour but de remédier aux inconvénients de l'art antérieur susmentionné en fournissant une pièce d'horlogerie ou de bijouterie ou de joaillerie fabriquée dans un alliage d'or jaune 18 carats, présentant une résistance à la décoloration et au ternissement améliorée par rapport aux alliages d'or jaune de l'art antérieur.

L'invention a également pour but de fournir une pièce d'horlogerie ou de bijouterie ou de joaillerie fabriquée dans un alliage d'or jaune 18 carats sans zinc, en vue de faciliter sa mise en œuvre.

L'invention a également pour but de fournir une pièce d'horlogerie ou de bijouterie ou de joaillerie fabriquée dans un alliage d'or jaune 18 carats présentant une microstructure monophasée.

A cet effet, l'invention concerne une pièce d'horlogerie ou de bijouterie ou de joaillerie fabriquée dans un alliage d'or sans zinc, sans germanium, sans nickel, sans cobalt, sans indium, selon la revendication 1.

Les pièces d'horlogerie ou de bijouterie ou de joaillerie réalisées dans un alliage tel que défini ci-dessus sont très intéressantes du point de vue de leur couleur, de leur éclat et de leur résistance à la décoloration et au ternissement.

### Description sommaire des dessins

D'autres caractéristiques et avantages de l'invention apparaîtront à la lecture de la description détaillée qui va suivre, en référence aux dessins annexés, dans lesquels :
- la figure 1 représente, le changement de couleur ΔE pour les alliages 2N, 3N, 1444, 126 en fonction du temps dans un test NaCl saturé à 70°C.
- la figure 2 représente, le changement de couleur ΔE pour les alliages 2N, 3N, 1444, 126 en fonction du temps dans un test à la fleur de soufre.

### Description détaillée de modes de réalisation préférés

La présente invention concerne une pièce d'horlogerie ou de bijouterie ou de joaillerie dans un alliage à base d'or selon la revendication 1.

Ledit alliage à base d'or comprend, exprimé en poids, entre 75% et 77,5% d'or, entre 0,5% et 3%, de préférence entre 0,5% et 2% de palladium, entre 10% et 18% d'argent, entre 5,5% et 13%, de préférence entre 6,5% et 13%, de cuivre, les pourcentages respectifs de l'ensemble des éléments de l'alliage se complétant jusqu'à 100%.

Avantageusement, ledit alliage à base d'or comprend, exprimé en poids, entre 75% et 77,5% d'or, entre 0,5% et 3% de palladium, entre 11% et 17%, de préférence entre 11,2% et 17%, d'argent, entre 5% et 12% de cuivre, les pourcentages respectifs de l'ensemble des éléments de l'alliage se complétant jusqu'à 100%.

De préférence, l'alliage à base d'or comprend, exprimé en poids, entre 75% et 77,5% d'or, entre 0,5% et 3% de palladium, entre 11,2% et 17%, de préférence entre 11,5% et 17%, d'argent, entre 6% et 13%, de préférence entre 6% et 12%, et plus préférentiellement entre 6% et 11%, de cuivre, les pourcentages respectifs de l'ensemble des éléments de l'alliage se complétant jusqu'à 100%.

Selon un autre mode de réalisation préféré, l'alliage à base d'or comprend, exprimé en poids, entre 75% et 77,5% d'or, entre 0,5% et 3% de palladium, entre 12% et 16% d'argent, entre 6% et 10,5%, de préférence entre 6% et 10%, de cuivre, les pourcentages respectifs de l'ensemble des éléments de l'alliage se complétant jusqu'à 100%.

Selon un autre mode de réalisation préféré, l'alliage à base d'or comprend, exprimé en poids, entre 75% et 77,5% d'or, entre 1% et 2.5 % de palladium, entre 12,5% et 15,5% d'argent, entre 6% et 9% de cuivre, les pourcentages respectifs de l'ensemble des éléments de l'alliage se complétant jusqu'à 100%.

Selon un autre mode de réalisation préféré, l'alliage à base d'or comprend, exprimé en poids, entre 75% et 77,5% d'or, entre 1% et 2.5%, de préférence entre 1% et 2% de palladium, entre 13% et 15%, de préférence entre 14% et 15%, et plus préférentiellement entre 14,5% et 15%, en poids d'argent, entre 7,5 et 9% de cuivre, les pourcentages respectifs de l'ensemble des éléments de l'alliage se complétant jusqu'à 100%.

De préférence, l'alliage à base d'or comprend 1,5% en poids de palladium.

Selon l'invention, l'alliage comprend en poids 0.0025% d'iridium.

Les alliages d'or selon invention trouvent une application particulière pour la réalisation de pièce d'horlogerie, de bijouterie ou de joaillerie, telle qu'une boite de montre, un cadran, un bracelet, un fermoir de bracelet, un bijou, un accessoire, etc.. Dans cette application, cet alliage permet notamment d'obtenir des pièces d'horlogerie, de bijouterie ou de joaillerie en or jaune 18 carats présentant une meilleure résistance à la décoloration et au ternissement.

La présente invention sera maintenant illustrée plus en détails par les exemples non limitatifs qui suivent.

### Exemples

Le Tableau 1 montre la composition de l'alliage N°1444 en ‰ poids et des alliages d'or 18 carats N° 2N, 3N, 126 de l'art antérieur.

**Tableau 1**

| **N°** | **Au** | **Ag** | **Cu** | **Pd** | **Ir** |
|---|---|---|---|---|---|
| 2N (comp.) | 750.6 | 160 | 89.4 | | |
| 3N (comp.) | 750.6 | 125 | 124.4 | | |
| 1444 (comp.) | 750.6 | 145 | 89.4 | 15 | |
| 126 (comp.) | 773.9 | | 212.0 | 14 | 0.1 |

Le Tableau 2 donne les compositions des solutions de test et les conditions thermiques dans lesquelles elles ont été utilisées. Les compositions des tests « NaCl saturé » et « Fleur de soufre » représentent des conditions extrêmes pour simuler l'évolution qu'une pièce d'horlogerie peut subir au porter notamment dans des régions climatiques asiatiques.

**Tableau 2**

| **Test** | **T (°C)** | **Formule** |
|---|---|---|
| NaCl saturé | 70 | - Eau Dl |
| | | - NaCI jusqu'à la saturation (à 70°C) |
| Fleur de soufre | 50 | - Dessiccateur 5l en verre fermé, avec plateau céramique de support à la boîte de Petri contenant la fleur de soufre (0.1g) |
| | | - Atmosphère avec humidité relative de 75%, maintenue au moyen d'une solution saturée d'acétate de sodium au fond du dessiccateur |

Les tests de décoloration et de ternissement ont été effectués sur des rondelles d'alliages d'or du Tableau 1 présentant un diamètre de 20 mm et une épaisseur de 2.5 mm. Les rondelles ont été polies successivement avec des papiers abrasifs de grains 320, 600, 1200, 2400 jusqu'au feutre contenant des particules de diamant de 3 à 1 µm de diamètre moyen.

Pour le test au NaCl saturé, chaque rondelle a été immergée dans 200 ml d'une solution au fond d'un flacon fermé (Ø 65 mm, en polypropylène). Pour le test à la fleur de soufre, les échantillons ont été placés dans le dessiccateur sur le plateau céramique.

Les rondelles ont été sorties et rincées pour en mesurer la décoloration et le ternissement à différents instants durant la période de test et en constater l'évolution.

Le changement de couleur ou décoloration Δ*Eᵢ* après *i* jours a été calculé selon la formule suivante : ${ΔE}_{i} = \sqrt{{\left({L}_{i}^{*}-{L}_{0}^{*}\right)}^{2} + {\left({a}_{i}^{*}-{a}_{0}^{*}\right)}^{2} + {\left({b}_{i}^{*}-{b}_{0}^{*}\right)}^{2}}$ où L*, a*, b* sont les valeurs colorimétriques des échantillons mesurés avec un colorimètre Konica Minolta CM 3610 (illuminant D65, angle d'observation de 2°).

Les résultats du test de décoloration dans la solution de NaCl saturée à 70°C montrent que l'alliage N° 1444 de l'invention décolore nettement moins rapidement que les alliages d'or jaune comparatifs 3N, jaune pâle 2N et rouge 18 carats N° 126 de l'art antérieur dans cette atmosphère saline. Ces résultats sont illustrés à la figure 1 où l'on voit que la variation de ΔE entre l'alliage N° 3N de l'art antérieur et l'alliage N° 1444 selon l'invention évolue de 2 après 2 jours à pratiquement 2,5 après une période de 7 jours.

Les résultats du test de ternissement à la fleur de soufre à 50°C montrent que l'alliage N° 1444 de l'invention ternit nettement moins rapidement que les alliages d'or jaune comparatifs 3N, jaune pâle 2N et rouge 18 carats N° 126 de l'art antérieur dans cette atmosphère soufrée. Ces résultats sont illustrés à la figure 2 où l'on voit que la variation de ΔE entre l'alliage N° 3N de l'art antérieur et l'alliage N° 1444 selon l'invention évolue de 3 après 2 jours à pratiquement 4 après une période de 7 jours.

Ces tests montrent donc clairement que la résistance à la décoloration et la résistance au ternissement de l'alliage selon l'invention est nettement meilleure par rapport aux alliages d'or 18 carats de l'art antérieur dans les atmosphères salines et soufrées.

## Revendications

1. Pièce d'horlogerie, de bijouterie ou de joaillerie fabriquée dans un alliage d'or sans zinc, sans germanium, sans nickel, sans cobalt, sans indium, ledit alliage comprenant, exprimé en poids, les éléments suivants :
- 75% à 77,5% d'or ;
- 0,5% à 3% de palladium ;
- 10% à 18% d'argent ;
- 5% à 13% de cuivre ;
ledit alliage comprenant en poids 0,0025% d'iridium,
les pourcentages respectifs de l'ensemble desdits éléments de l'alliage se complétant jusqu'à 100%.

2. Pièce d'horlogerie, de bijouterie ou de joaillerie selon la revendication 1, **caractérisée en ce que** l'alliage comprend, exprimé en poids, entre 75% et 77,5% d'or, entre 0,5% et 3% de palladium, entre 11,2% et 17% d'argent, entre 5% et 12% de cuivre, les pourcentages respectifs de l'ensemble des éléments de l'alliage se complétant jusqu'à 100%.

3. Pièce d'horlogerie, de bijouterie ou de joaillerie selon la revendication 1, **caractérisée en ce que** l'alliage comprend, exprimé en poids, entre 75% et 77,5% d'or, entre 0,5% et 3% de palladium, entre 11,2% et 17% d'argent, entre 6% et 12% de cuivre, les pourcentages respectifs de l'ensemble des éléments de l'alliage se complétant jusqu'à 100%.

4. Pièce d'horlogerie, de bijouterie ou de joaillerie selon la revendication 1, **caractérisée en ce que** l'alliage comprend, exprimé en poids, entre 75% et 77,5% d'or, entre 0,5% et 3% de palladium, entre 12% et 16% d'argent, entre 6% et 10% de cuivre, les pourcentages respectifs de l'ensemble des éléments de l'alliage se complétant jusqu'à 100%.

5. Pièce d'horlogerie, de bijouterie ou de joaillerie selon la revendication 1, **caractérisée en ce que** l'alliage comprend, exprimé en poids, entre 75% et 77,5% d'or, entre 1% et 2,5% de palladium, entre 12,5% et 15,5% d'argent, entre 6% et 9% de cuivre, les pourcentages respectifs de l'ensemble des éléments de l'alliage se complétant jusqu'à 100%.

6. Pièce d'horlogerie, de bijouterie ou de joaillerie selon la revendication 1, **caractérisée en ce que** l'alliage comprend, exprimé en poids, entre 75% et 77,5% d'or, entre 1% et 2,5% de palladium, entre 13% et 15% d'argent, entre 7,5% et 9% de cuivre, les pourcentages respectifs de l'ensemble des éléments de l'alliage se complétant jusqu'à 100%.

7. Pièce d'horlogerie, de bijouterie ou de joaillerie selon l'une des revendications 1 à 6, **caractérisée en ce que** l'alliage est monophasé.

## Patentansprüche

1. Uhrmacher-, Schmuck- oder Juwelierstück, hergestellt in einer Goldlegierung ohne Zink, ohne Germanium, ohne Nickel, ohne Kobalt, ohne Indium, wobei die Legierung, in Gewicht ausgedrückt, die folgenden Elemente umfasst:
- 75 % bis 77,5 % Gold;
- 0,5 % bis 3 % Palladium;
- 10 % bis 18 % Silber;
- 5 % bis 13 % Kupfer;
wobei die Legierung in Gewicht 0,0025 % Iridium enthält,
wobei sich die jeweiligen Prozentangaben der Elemente der Legierung auf 100 % ergänzen.

2. Uhrmacher-, Schmuck- oder Juwelierstück nach Anspruch 1, **dadurch gekennzeichnet, dass** die Legierung, in Gewicht ausgedrückt, zwischen 75 % und 77,5 % Gold, zwischen 0,5 % und 3 % Palladium, zwischen 11,2 % und 17 % Silber, zwischen 5 % und 12 % Kupfer umfasst, wobei sich die jeweiligen Prozentangaben der Gesamtheit der Elemente der Legierung auf 100 % ergänzen.

3. Uhrmacher-, Schmuck- oder Juwelierstück nach Anspruch 1, **dadurch gekennzeichnet, dass** die Legierung in Gewicht ausgedrückt zwischen 75 % und 77,5 % Gold, zwischen 0,5 % und 3 % Palladium, zwischen 11,2 % und 17 % Silber, zwischen 6 % und 12 % Kupfer umfasst, wobei sich die jeweiligen Prozentangaben der Gesamtheit der Elemente der Legierung auf 100 % ergänzen.

4. Uhrmacher-, Schmuck- oder Juwelierstück nach Anspruch 1, **dadurch gekennzeichnet, dass** die Legierung in Gewicht ausgedrückt zwischen 75 % und 77,5 % Gold, zwischen 0,5 % und 3 % Palladium, zwischen 12 % und 16 % Silber, zwischen 6 % und 10 % Kupfer umfasst, wobei sich die jeweiligen Prozentangaben der Gesamtheit der Elemente der Legierung auf 100 % ergänzen.

5. Uhrmacher-, Schmuck- oder Juwelierstück nach Anspruch 1, **dadurch gekennzeichnet, dass** die Legierung in Gewicht ausgedrückt zwischen 75 % und 77,5 % Gold, zwischen 1 % und 2,5 % Palladium, zwischen 12,5 % und 15,5 % Silber, zwischen 6 % und 9 % Kupfer umfasst, wobei sich die jeweiligen Prozentangaben der Gesamtheit der Elemente der Legierung auf 100 % ergänzen.

6. Uhrmacher-, Schmuck- oder Juwelierstück nach Anspruch 1, **dadurch gekennzeichnet, dass** die Legierung in Gewicht ausgedrückt zwischen 75 % und 77,5 % Gold, zwischen 1 % und 2,5 % Palladium, zwischen 13 % und 15 % Silber, zwischen 7,5 % und 9 % Kupfer umfasst, wobei sich die jeweiligen Prozentangaben der Gesamtheit der Elemente der Legierung auf 100 % ergänzen.

7. Uhrmacher-, Schmuck- oder Juwelierstück nach einem der Ansprüche 1 bis 6, **dadurch gekennzeichnet, dass** die Legierung einphasig ist.

## Claims

1. Timepiece or piece of jewellery or gemstone jewellery made of a zinc-free, germanium-free, nickel-free, cobalt-free, indium-free gold alloy, said alloy containing, in weight percent, the following elements:
- 75% to 77.5% of gold;
- 0.5% to 3% of palladium;
- 10% to 18% of silver;
- 5% to 13% of copper;
said alloy comprising 0.0025 wt.% of iridium,
the respective percentages of all the alloying elements add up to 100%.

2. Timepiece or piece of jewellery or gemstone jewellery according to claim 1, **characterized in that** the alloy contains, in weight percent, between 75% and 77.5% of gold, between 0.5% and 3% of palladium, between 11.2% and 17% of silver, between 5% and 12% of copper, wherein the respective percentages of all the alloying elements add up to 100%.

3. Timepiece or piece of jewellery or gemstone jewellery according to claim 1, **characterized in that** the alloy contains, in weight percent, between 75% and 77.5% of gold, between 0.5% and 3% of palladium, between 11.2% and 17% of silver, between 6% and 12% of copper, wherein the respective percentages of all the alloying elements add up to 100%.

4. Timepiece or piece of jewellery or gemstone jewellery according to claim 1, **characterized in that** the alloy contains, in weight percent, between 75% and 77.5% of gold, between 0.5% and 3% of palladium, between 12% and 16% of silver, between 6% and 10% of copper, wherein the respective percentages of all the alloying elements add up to 100%.

5. Timepiece or piece of jewellery or gemstone jewellery according to claim 1, **characterized in that** the alloy contains, in weight percent, between 75% and 77.5% of gold, between 1% and 2.5% of palladium, between 12.5% and 15.5% of silver, between 6% and 9% of copper, wherein the respective percentages of all the alloying elements add up to 100%.

6. Timepiece or piece of jewellery or gemstone jewellery according to claim 1, **characterized in that** the alloy contains, in weight percent, between 75% and 77.5% of gold, between 1% and 2.5% of palladium, between 13% and 15% of silver, between 7.5% and 9% of copper, wherein the respective percentages of all the alloying elements add up to 100%.

7. Timepiece or piece of jewellery or gemstone jewellery according to one of claims 1 to 6, **characterized in that** the alloy is single phase.
